# FASCICULE DE BREVET EUROPEEN

(11) **EP 0 530 094 B1**
(45) Date de publication et mention de la délivrance du brevet: **21.05.1997**
(21) Numéro de dépôt: 92402335.1
(22) Date de dépôt: 24.08.1992
(51) Int. Cl.: C10L 1/14

(54) **Formulation d'additifs pour carburants comprenant des produits à fonction ester et un détergent-dispersant**
Esterprodukte und Detergenz-Dispergiermittel enthaltende Brennstoffzusätze-Formulierung
Motor fuel additive formulation comprising ester products and a detergent-dispersant agent

(30) Priorité: 30.08.1991 FR 9110851
(43) Date de publication de la demande: 03.03.1993
(73) Titulaire: INSTITUT FRANCAIS DU PETROLE, 92502 Rueil-Malmaison (FR)
(72) Inventeur: Mulard, Philippe, F-69780 Saint-Pierre de Chandieu (FR); Labruyere, Yvan, F-69009 Lyon (FR); Forestiere, Alain, F-69390 Vernaison (FR); Bregent, Roger, F-78250 Oinville sur Montcient (FR)

(56) Documents cités:
- EP-A- 0 294 045
- EP-A- 0 349 369
- EP-A- 0 374 461
- EP-A- 0 384 605
- EP-A- 0 491 439
- FR-A- 2 169 718
- FR-A- 2 405 987
- FR-A- 2 405 987
- GB-A- 1 465 700
- US-A- 2 922 706
- US-A- 2 937 933
- US-A- 2 993 773

## Description

La présente invention concerne des formulations d'additifs, notamment pour carburants, comprenant des produits à fonction ester et un détergent -dispersant. Ces formulations sont utilisables comme additifs multifonctionnels pour les carburants et en particulier pour les carburants employés dans les moteurs à allumage commandé.

L'utilisation de carburants conventionnels conduit très souvent à l'encrassement des différentes parties du moteur par suite de la vaporisation et de la combustion incomplètes du carburant dans le système d'admission et dans les chambres de combustion et également assez souvent par suite de la présence de traces de lubrifiants.

En particulier, dans le cas des moteurs à allumage commandé, la formation et l'accumulation de dépôts dans les chambres de combustion perturbent les conditions de fonctionnement normales du moteur.

Ces dépôts modifient significativement les échanges thermiques entre les chambres de combustion et le système de refroidissement du moteur en formant une couche à caractère isolant.

Il s'ensuit une augmentation de la température dans les chambres à laquelle le mélange gazeux admis est soumis. L'auto-inflammation de ces gaz est alors favorisée, ce qui provoque l'apparition du phénomène bien connu de cliquetis du moteur.

Par ailleurs, l'accumulation de ces dépôts dans les chambres de combustion peut aboutir à une réduction du volume de la zone de combustion qui se traduit alors par une augmentation du taux de compression du moteur. Ce phénomène favorise également l'apparition du cliquetis. Par ailleurs les dépôts qui se forment dans les diverses parties du moteur en contact avec le carburant peuvent absorber partiellement une partie de ce carburant contribuant ainsi à une modification du mélange comburant-combustible avec une phase d'appauvrissement en combustible lors de l'absorption et une phase d'enrichissement dans le cas d'une désorption de ce carburant. La modification de la richesse du mélange carburant-air ne permet plus au moteur de travailler dans des conditions optimales.

Afin de remédier à l'encrassement il est possible de procéder à un nettoyage périodique, particulièrement onéreux, des organes concernés en particulier des soupapes.

L'accumulation de dépôts dans les moteurs et en particulier sur les soupapes d'admission peut également être réduite par l'utilisation de carburants contenant certains additifs, par exemple des additifs du type détergent éventuellement combinés par exemple avec des additifs anticorrosion ou antidépôts pour chambre de combustion.

Les additifs, bien connus dans le commerce, par exemple ceux du type polyisobutèneamine, sont habituellement associés à une huile minérale ou synthétique et sont susceptibles de provoquer un encrassement accru des chambres de combustion et donc une augmentation de l'exigence en octane du moteur avec une plus grande sensibilité au phénomène de cliquetis.

Parmi les nombreux additifs décrits dans l'art antérieur on peut citer les produits de condensation des anhydrides polyalcénylsucciniques sur des polyamines, telles que, par exemple, la tétraéthylènepentamine, qui sont en particulier décrits dans le brevet US-A-3172892. Ces additifs donnent de bons résultats au niveau des propriétés anticorrosion, mais ne sont pas efficaces comme détergents de soupapes.

On peut également citer les produits de condensation des anhydrides polyalcénylsucciniques sur des hydroxyimidazolines, et en particulier sur des 1-(2-hydroxyéthyl) imidazolines substituées en position 2 par un groupe alkyle ou alcényle, tels que ceux qui sont décrits dans la demande de brevet EP-A-74724. Les produits décrits dans cette demande sont de bons additifs pour carburants moteurs et ont une action anticorrosion importante mais ne sont pas très efficaces au niveau de la détergence du carburateur.

L'encrassement des chambres de combustion se produit de façon progressive lors du fonctionnement du moteur. Ce dernier est caractérisé par son exigence en octane qui correspond au niveau minimum d'indice d'octane du carburant nécessaire au moteur afin de fonctionner sans cliquetis. Lorsque la valeur de l'exigence en octane du moteur excède, notamment par suite de l'encrassement des chambres de combustion, la valeur de l'indice d'octane du carburant utilisé pour alimenter ce moteur, on observe le phénomène de cliquetis. L'augmentation d'exigence en octane du moteur constitue classiquement, pour l'homme de l'art, le phénomène d'ORI d'après l'abréviation anglo-saxonne de "Octane Requirement Increase".

Afin de limiter l'apparition du cliquetis et ses conséquences néfastes sur le moteur telles que fatigue et usure accrues des parties vitales, il est possible de remédier à une trop forte exigence en octane du moteur en utilisant, sous réserve de disponibilité et à un coût économique élevé, un carburant ayant un indice d'octane supérieur à celui utilisé préalablement. On peut également procéder, de façon périodique, à un nettoyage des chambres de combustion afin d'éliminer les dépôts formés et réduire l'exigence en octane du moteur. Cette opération est toutefois longue et très coûteuse.

De très nombreux documents de brevets décrivent des additifs utilisables notamment dans les carburants moteurs. Le brevet belge BE 811678 décrit des compositions de carburants contenant un lubrifiant sous forme d'ester et en particulier d'ester de diacides et d'alcool ou de diols. Parmi les diols cités on trouve les polyoxyalkylèneglycols. Les diacides préférés utilisables selon cette demande comprennent l'acide adipique, l'acide azélaïque et l'acide sébacique. Le brevet US-A-3429817 décrit des compositions lubrifiantes contenant des esters synthétiques résultant de la réaction de 2 moles d'un glycol ayant de 2 à 5 atomes de carbone et d'un diacide dont les groupes carboxyliques sont séparés l'un de l'autre par au moins 9 atomes de carbone. Le brevet US-A-3836470 décrit des compositions lubrifiantes et des compositions de carburant contenant un additif dispersant résultant en particulier de la réaction d'un acide succinique, comportant une chaîne latérale hydrocarbonée et ayant au moins 30 atomes de carbone dans sa molécule, sur au moins un polyoxyalkylèneglycol ou un éther de polyoxyalkylèneglycol. On peut encore citer les compositions telles que celles décrites par exemple dans la demande de brevet EP-A-327097 qui ont de bonnes propriétés anti-ORI et de bonne propriétés détergentes au niveau soupapes d'admission, mais des propriétés détergentes au niveau de l'injecteur monopoint relativement limitées. De plus ces compositions ne sont pas décrites comme ayant de bonnne propriétés anticorrosion.

On a maintenant découvert de façon surprenante des formulations, telles que décrites ci-après , utilisables notamment comme additifs multifonctionnels pour carburants moteurs en particulier pour les carburants utilisés dans les moteurs à allumage commandé. Les formulations de la présente invention ont d'excellentes propriétés détergentes au niveau des soupapes d'admission et du carburateur, et ont de très bonnes propriétés d'anticorrosion.

Ces formulations, utilisées comme additifs multifonctionnels dans les carburants moteurs, et plus particulièrement dans les carburants employés pour les moteurs à allumage commandé, inhibent, ou réduisent largement, la formation de dépôts sur les soupapes d'admission, ainsi que l'encrassement des carburateurs ou des injecteurs ; de plus elles diminuent fortement la corrosion des diverses pièces mécaniques avec lesquelles le carburant entre en contact.

La présente invention a pour objet une formulation d'additifs, utilisable notamment comme additif multifonctionnel pour carburants, qui comprend au moins un constituant (A) et au moins un constituant (B), ledit constituant (A) consistant en au moins une composition comprenant les produits résultant de la réaction de l'anhydride maléique sur au moins un monoéther de glycol ou de polyoxyalkylèneglycol (E) ayant une masse moléculaire de 500 à 2500 et répondant à la formule générale (I) :

(I) R¹-O-(R²-O)ₙ-H

dans laquelle R¹ représente un groupe alkyle, aryle, arylalkyle ou alkylaryle de 1 à 30 atomes de carbone, de préférence de 1 à 25 atomes de carbone, R² représente un groupe alkylène, ayant de 2 à 5 atomes de carbone, de formule générale (II) :

(II) CH₂-CR³H

dans laquelle R³ représente un atome d'hydrogène, un groupe méthyle, un groupe éthyle ou un groupe propyle; et n est un nombre de 1 à 60; ladite réaction étant effectuée à une température d'environ 100°C à environ 210°C avec un rapport molaire du composé (E) à l'anhydride maléique d'environ 1,5 : 1 à environ 5 : 1 et pendant une durée suffisante pour que les produits obtenus aient un indice d'acide corrigé, tel que défini ci-après, d'environ 3000 à 30 000; et ledit constituant (B) consistant en au moins un produit détergent-dispersant choisi dans le groupe formé par
1/ les mélanges de polyisobutènes et de polyisobutènes-amines;
2/ les produits, tels que décirts dans la demande EP-A-349369, résultant de la réaction, dans une première étape, d'au moins un dérivé succinique choisi dans le groupe formé par les anhydrides alcénylsucciniques et les anhydrides polyalcénylsucciniques de masse moléculaire moyenne en nombre de 200 à 3000 sur au moins une 1-(2-hydroxyéthyl)imidazoline substituée en position 2 par un radical alkyle ou alcényle, linéaire ou ramifié, ayant de 1 à 25 atomes de carbone, le rapport molaire imidazoline/dérivé succinique étant de 0,1:1 à 0,9:1, de préférence de 0,2 :1 à 0,8 :1 et le plus souvent de 0,3 : 1 à 0,7 : 1, ladite étape étant effectuée dans des conditions telles que l'on forme et que l'on élimine au moins 0,15 mole d'eau par mole d'imidazoline engagée ; et, dans une deuxième étape, de la réaction du produit issu de la première étape sur au moins une polyamine répondant à l'une des formules générales suivantes : dans lesquelles R³ représente un atome d'hydrogène ou un groupe hydrocarboné ayant de 1 à 60 atomes de carbone, Z est choisi parmi les groupes -O-, et -NR⁵- dans lesquels R⁵ représente un atome d'hydrogène ou groupe hydrocarboné ayant de 1 à 60 atomes de carbone, R³ et R⁵ pouvant former ensemble avec l'atome d'azote auquel ils sont liés un hétérocycle, chacun des R⁴ indépendamment représente un atome d'hydrogène ou un groupe hydrocarboné ayant de 1 à 4 atomes de carbone, p est un nombre entier de 2 à 6, m est un nombre entier de 1 à 10 lorsque Z est -NR⁵ - et un nombre entier de 2 à 10 lorsque Z est -O-, D, E, F et G, identiques ou différents, représentent chacun un groupe hydrocarboné divalent ayant de 2 à 6 atomes de carbone, a est un nombre entier de 1 à 60, b et c, identiques ou différents, sont chacun zéro ou un nombre entier de 1 à 50 et la somme a + b + c est un nombre entier de 1 à 60, la quantité de polyamine mise en réaction étant d'au moins 0,1 mole par mole de dérivé succinique introduit dans la première étape.; la quantité totale d'imidazoline substituée et de polyamine étant de préférence de 0,8 à 1,2 mole par mole de dérivé succinique; et
3/ les produits, tels que décrits par la demanderesse dans le brevet US-A-4375974, résultant d'au moins une polyamine, ayant au moins un groupe amino primaire et répondant à la formule générale (III) ci-avant, sur au moins un dérivé succinique tels que ceux décrits ci-avant;
ladite formulation contenant en outre au moins un constituant (C) choisi dans le groupe formé par les huiles lubrifiantes minérales ou synthétiques et les polyglycols, solubles dans ledit carburant, de masse moléculaire moyenne en nombre de 480 à 2 100 et de formule générale (V):

(V) HO-R-(-O-R-)ₓ-O-R-OH

dans laquelle chacun des groupes R indépendamment représente un groupe hydrocarboné ayant de 2 à 6 atomes de carbone et x représente le degré moyen de polymérisation, ces polyglycols étant par exemple tels que ceux décrits par la demanderesse dans la demande de brevet européen EP-A-349369.

L'indice d'acide corrigé mentionné pour caractériser le constituant (A) est un indice calculé à partir de l'indice d'acide évalué suivant la norme AFNOR T-60-112 et de la masse moléculaire moyenne du monoéther de polyoxyalkylèneglycol considéré comme suit : indice d'acide corrigé (IAc) = indice d'acide x Masse moléculaire monoéther de polyoxyalkylèneglycol.

Les formulations selon la présente invention sont utilisables notamment comme additifs dans les carburants employés dans les moteurs à allumage commandé dans lesquels elles permettent en particulier de limiter l'augmentaion d'exigence en octane (ORI) de ces moteurs et donc de limiter, de retarder ou même d'éviter, l'apparition du phénomène de cliquetis. Ces formulations ont également une action anti-corrosion que l'on peut observer aussi bien avec les carburants utilisés dans les moteurs à allumage commandé que dans ceux utilisés dans les moteurs à allumage par auto-inflammation (moteur Diesel).

A titre d'exemples de carburants pouvant contenir au moins une formulation d'additifs selon la présente invention, on peut citer les essences elles que celles qui sont définies par la norme ASTM D-439, les gazoles ou carburant Diesel tels que ceux qui sont définis par la norme ASTM D-975. Ces carburants peuvent également contenir d'autres additifs, tels que par exemple, notamment dans le cas des carburants employés pour les moteurs à allumage commandé, des additifs antidétonants tels que des composés du plomb (par exemple le plomb tétraéthyle), des éthers tels que le méthyltertiobutyléther ou le méthyltertioamyléther ou un mélange de méthanol et d'alcool tertiobutylique et des additifs antigivres. On peut également ajouter les formulations de la présente invention dans un carburant non hydrocarboné tel que par exemple un alcool ou un mélange d'alcools.

De façon préférée, le constituant (A) des formulations de l'invention peut résulter de la réaction de l'anhydride maléique avec au moins un composé (E) dans des conditions classiques bien connues de l'homme du métier de formations de produits comprenant des fonctions esters. Le constituant (A) préféré selon la présente invention est obtenu en effectuant la réaction à une température le plus souvent d'environ 120°C à environ 200°C, et pendant une durée suffisante pour que les produits obtenus aient un indice d'acide corrigé préféré d'environ 4000 à environ 25 000.

Parmi les composés (E), on préfère utiliser ceux dans lesquels R¹ représente un groupe alkyle linéaire ou ramifié, dans lesquels n est un nombre de 5 à 50.

A titre d'exemples spécifiques de polyxyalkylèneglycols, on peut citer des monoéthers alkyliques de glycol ou de polyxyalkylèneglycols tels que les monoéthers d'alkyle de polypropylèneglycol, les monoéthers d'alkyle de polyéthylèneglycol et les monoéthers d'alkyle de polypropylèneglycol et d'éthylèneglycol. Le groupe alkyle de ces produits contient le plus souvent au moins 3 atomes de carbone et il est le plus souvent linéaire. A titre d'exemple de groupe alkyle, on peut citer les groupes n-pentyle et n-heptyle. CEs produits oxyalkylés sont des produits commerciaux vendus par la société SHELL sous le nom générique OXYLUBE ou par la société ICI. Ces composés ont habituellement une masse moléculaire d'environ 500 à environ 2500 et le plus souvent d'environ 600 à environ 2000. A titre d'exemples de ces composés, on peut citer ceux qui sont vendus par la société ICI ayant une structure bloc du type R⁵-O-+ q (oxyde de propylène) + p (oxyde d'éthylène) dans laquelle R⁵ représente un groupe alkyle ayant de 1 à 20 atomes de carbone, q est le nombre d'unité d'oxyde et p est le nombre d'unités d'oxyde d'éthylène.

Selon l'invention, les mélanges (B1) de polyisobutènes et de polyisobutène-amines peuvent comprendre une proportion majoritaire de polyisobutène-éthylène-diamine et une proportion minoritaire de polyisobutène. Ces mélanges sont le plus souvent employés dissous dans un solvant hydrocarboné de manière à faciliter leur incorporation dans le carburant. La proportion de polymère aminé au sein de ces mélanges est habituellement d'environ 50% à 80% en poids et par exemple d'environ 60% en poids et la proportion de polymère hydrocarboné est habituellement d'environ 5% à environ 30% en poids et de préférence d'environ 10% à environ 25% en poids.

Le polyisobutène éthylène diamine est un composé de formule générale : dans laquelle z est un nombre d'environ 10 à environ 40, de préférence d'environ 30 à environ 35 et par exemple d'environ 33.

Le polyisobutène est un composé de formule générale : dans laquelle t est un nombre d'environ 10 à environ 40, de préférence d'environ 30 à environ 35 et par exemple d'environ 33.

Le solvant employé pour dissoudre les composés polymèriques et faciliter leur incorporation au carburant est le plus souvent un distillat aromatique léger. On peut employer en tant que constituant (B) comprenant, dissous dans un distillat aromatique léger, un polyisobutène et un polyisobutène-éthylène-diamine tels que décrits ci-avant, le produit vendu par la société CHEVRON CHEMICAL COMPANY sous le nom commercial ORONITE OGA-472. L'ORONITE OGA-472 est une composition comprenant approximativement 60% en poids de polyisobutène-éthylène-diamine, approximativement 27% en poids de polyisobutène et approximativement 13% en poids de distillat aromatique léger comprenant du xylène et des alkylbenzènes en C₉.

Dans la préparation des constituants (B2) des formulations de la présente invention, l'acide ou l'anhydride succinique utilisé a, habituellement, une masse moléculaire moyenne en nombre d'environ 200 à 3000, de préférence 500 à 2000 et le plus souvent 700 à 1500. Ces dérivés succiniques sont largement décrits dans l'art antérieur; ils sont par exemple obtenus par l'action d'au moins une oléfine alpha ou d'un hydrocarbure chloré sur l'acide ou l'anhydride maléique. L'oléfine alpha ou l'hydrocarbure chloré utilisé dans cette synthèse peuvent être linéaires ou ramifiés, et comportent habituellement de 10 à 150 atomes de carbone, de préférence de 15 à 80 atomes de carbone et le plus souvent de 20 à 75 atomes de carbone dans leur molécule. Cette oléfine peut également être un oligomère, par exemple un dimère, un trimère ou un tétramère, ou un polymère d'une oléfine inférieure, ayant par exemple de 2 à 10 atomes de carbone, telle que l'éthylène, le propylène, le n-butène-I, l'isobutène, le n-héxène-I, le n-octène-I, le méthyl-2-heptène-1 ou le méthyl-2-propyl-5-hexéne-1. Il est possible d'utiliser des mélanges d'oléfines ou des mélanges d'hydrocarbures chlorés.

A titre d'exemples d'anhydrides succiniques utilisés pour préparer le constituant (B), on peut citer l'anhydride n-octadécénylsuccinique, l'anhydride dodécénylsuccinique et les anhydrides polyisobuténylsucciniques, souvent dénommés PIBSA, ayant une masse moléculaire moyenne en nombre telle que définie ci-avant.

Les 1-(2-hydroxyéthyl-imidazolines substituées en position 2 par un radical alkyle ou alcényle ayant de 1 à 25 atomes de carbone sont habituellement des composés commerciaux ou qui peuvent être synthétisés par exemple par réaction d'au moins un acide organique avec la N-(2-hydroxyéthyl)-éthylènediamine. La réaction procède par une première étape d'amidification suivie d'une cyclisation. Les acides organiques utilisés ont habituellement de 2 à 26 atomes de carbone; ce sont de préférence des acides aliphatiques monocarboxyliques.

A titre d'exemples, on peut citer l'acide acétique, l'acide propanoique, l'acide butanoique, l'acide caproique, l'acide caprique, l'acide laurique, l'acide myristique, l'acide palmitique, l'acide stéarique, l'acide béhénique, l'acide cérotique et les acides gras insaturés suivants :

| | |
|---|---|
| CH₃-CH₂-CH=CH-(-CH₂-)₇-COOH | acide dodécylènique |
| CH₃-(-CH₂-)₅-CH=CH-(-CH₂-)₇-COOH | acide palmitoléique |
| CH₃-(-CH₂-)₇-CH=CH-(-CH₂-)₇-COOH | acide oléique |
| CH₃-(-CH₂-)₅-CHOH-CH₂-CH=CH-(-CH₂-)₇-COOH | acide ricinoléique |
| CH₃-(-CH₂-)₁₀-CH=CH-(-CH₂-)₄-COOH | acide pétrosélénique |
| CH₃-(-CH₂-)₅-CH=CH-(-CH₂-)₉-COOH | acide vaccénique |
| CH₃-(-CH₂-)₄-CH=CH-CH₂-CH=CH-(-CH₂-)₇-COOH | acide linoléique |
| CH₃-(-CH₂-)₉-CH=CH-(-CH₂-)₇-COOH | acide gadoléique |
| CH₃-(-CH₂-)₉-CH=CH-(-CH₂-)₉-COOH | acide cétoléique |
| CH₃-(-CH₂-)₇-CH=CH-(-CH2-)₁₁-COOH | acide érucique |
| CH₃-(-CH₂-)₇-CH=CH-(-CH₂-)₁₃-COOH | acide sélacholéique |

On utilisera par exemple la 1-(2-hydroxyéthyl)-2-heptadécényl imidazoline, préparée par exemple à partir de l'acide oléique et de la N-(2-hydroxyéthyl)-éthylènediamine. Cette préparation est par exemple décrite dans le brevet US-A-2987515. On peut également citer à titre d'exemple la 1-(2-hydroxyéthyl)-2-méthyl imidazoline préparée par exemple à partir de l'acide acétique et de la N-(2-hydroxyéthyl-)éthylènediamine. La 1-(2-hydroxyéthyl)-2 heptadécénylimidazoline est commercialisée par la société CIBA-GEIGY sous le nom "Amine-O" et par la société PROTEX sous le nom "lmidazoline-O".

La première étape de préparation du constituant (B2) selon l'invention est habituellement effectuée par addition progressive du dérivé de l'imidazoline à une solution du dérivé succinique dans un solvant organique, à température ordinaire, puis chauffage à une température habituellement comprise entre 65 °C et 250 °C et de préférence entre 80°C et 200°C. Le solvant organique utilisé dans cette préparation a un point d'ébullition compris entre 65°C et 250°C et est habituellement choisi manière à pouvoir permettre l'élimination de l'eau formée au cours de la condensation de l'imidazoline sur le dérivé succinique, de préférence sous forme d'un azéotrope eau-solvant organique. On utilisera habituellement un solvant organique tel que par exemple le benzène, le toluène, les xylènes, l'éthylbenzène ou une coupe d'hydrocarbures telle que par exemple la coupe commerciale SOLVESSO 150 (190-209 °C) contenant 99 % en poids de composés aromatiques. Il est possible d'utiliser des mélanges de solvants, par exemple un mélange de xylènes. La durée du chauffage après la fin de l'addition de l'imidazoline est habituellement de 0,5 à 7 heures, de préférence de 1 à 5 heures. Cette première étape sera de préférence poursuivie à la température choisie jusqu'à la fin du dégagement de l'eau formée au cours de la réaction.

La quantité d'eau éliminée au cours de cette première étape est habituellement d'environ 0,15 à 0,6 mole et le plus souvent d'environ 0,5 mole par mole d'imidazoline engagée dans la réaction. Au produit ou mélange issu de cette première étape, après refroidissement éventuel, on ajoute de préférence progressivement au moins une polyamine, de préférence diluée dans un solvant organique, puis habituellement on chauffe à une température comprise entre 65 °C et 250 °C et de préférence entre 80°C et 200 °C. Le solvant employé dans la deuxième étape est de préférence le même que celui qui est dans la première étape et la température est également la même au cours de ces deux étapes. Les réactions sont habituellement effectuées à une température correspondant à la température de reflux. La durée de ce chauffage au cours de cette deuxième étape est habituellement de 0,1 à 7 heures et de préférence de 0,2 à 5 heures. La quantité de polyamine employée est d'au moins 0,1 mole par mole d'anhydride succinique introduite au cours de la première étape et elle est de préférence telle que la quantité totale d'imidazoline substituée et de polyamine employée dans la préparation soit de 0,8 à 1,2 mole, de préférence de 0,9 à 1,1 mole par mole de dérivé succinique. Le rapport molaire imidazoline substituée sur polyamine est de préférence de 1 : 1 à 7 : 1 et de manière la plus préférée de 1 : 1 à 3 : 1.

La quantité d'eau éliminée au cours de cette deuxième étape est habituellement telle que la quantité d'eau totale éliminée au cours des deux réactions successives représente de 0,2 à 0,7 mole par mole de dérivé succinique.

Les polyamines de formule (III) sont de préférence celles dans lesquelles R³ est un atome d'hydrogène ou un groupe hydrocarboné ayant de 1 à 30 atomes de carbone, Z est de préférence un groupe -NR⁵ - dans lequel R⁵ représente de préférence un atome d'hydrogène ou un groupe hydrocarboné ayant de 1 à 30 atomes de carbone, chacun des R⁴ indépendamment représente de préférence un atome d'hydrogène ou un groupe méthyle, p est un nombre entier de 2 à 4 et lorsque Z est un groupe -NR⁵- m est de préférence un nombre entier de 1 à 5.

Parmi les composés de formules (III) ci-avant on emploie avantageusement ceux dans lesquels Z est -NR⁵-, R³, R⁴ et R⁵ représentent chacun un atome d'hydrogène, p est égal à 2 et m est un nombre entier de 1 à 5 ou ceux dans lesquels R³ représente un groupe hydrocarboné ayant de préférence de 5 à 24 atomes de carbone, Z représente un groupe -NR⁵- dans lequel R⁵ est un atome d'hydrogène, R⁴ représente un atome d'hydrogène, p est un nombre entier de 2 à 4, de préférence 3, et m est un nombre entier de 1 à 5, de préférence 1.

Les groupes hydrocarbonés R³ et R⁵ sont habituellement des groupes alkyles, alcényles, linéaires ou ramifiés, aryles, aryl-alkyles (aralkyles), alkyl-aryles (alkaryles) ou cycloaliphatiques. Les groupes R³ et R⁵ sont de préférence des groupes alkyles ou alcényles, linéaires ou ramifiés. Le groupe hydrocarboné R⁴ est habituellement un groupe alkyle de préférence linéaire et par exemple méthyle, éthyle, n-propyle ou n-butyle.

Comme composés spécifiques on peut citer : l'éthylènediamine, la propylènediamine, la triéthylènetétramine, la tripropylènetétramine, la tétraéthylènepentamine, la triméthylènediamine, l'hexaméthylène diamine, les triméthyl-2,2,4 et -2,4,4 hexaméthylène diamine, la di(triméthylène)triamine, les N-alkyl diamino-1,3 propane par exemple le N-dodécyldiamino-1,3 propane, le N-tétradécyldiamino-1,3 propane, le N-hexadécyldiamino-1,3 propane, le N-octadécyldiamino-1,3 propane, le N-éicosyldiamino-1,3 propane et le N-docosyldiamino-1,3 propane ; on peut également citer les N-alkyldipropylène triamines par exemple la N-héxadécyldipropylène triamine, la N-octadécyldipropyléne triamine, la N-éicosyldipropylène triamine et la N-docosyldipropylène triamine ; on peut également citer les N-alcényldiamino-1,3 propane et les N-alcényldipropylène triamines par exemple le N-octadécényldiamino-1,3 propane, le N-héxadécényldiamino-1,3 propane, le N-dodécylényldiamino-1,3 propane, le N-octadécadiényldiamino-1,3 propane et le N-docosényldiamino-1,3 propane. On peut citer à titre d'exemples de diamines N,N disubstituées le N,N-diéthyl diamino-1,2 éthane, le N,N-diisopropyl diamino-1,2 éthane, le N,N-dibutyl diamino-1,2 éthane, le N,N-diéthyl diamino-1,4 butane, le N,N-diméthyl diamino-1,3 propane, le N,N-diéthyl diamino-1,3 propane, le N,N-dioctyl diamino-1,3 propane, le N,N-didécyl diamino-1,3 propane, le N,N-didodécyl diamino-1,3 propane, le N,N-ditétradécyl diamino-1,3 propane, le N,N-dihexadécyl diamino-1,3 propane, le N,N-dioctadécyl diamino-1,3 propane, la N,N-didodécyldipropyléne triamine, la N,N-ditétradécyldipropylène triamine, la N,N-dihexadécyldipropylène triamine, la N,N-dioctadécyldipropylène triamine, le N-méthyl, N-butyl diamino-1,2 éthane, le N-méthyl N-octyl diamino-1,2 éthane, le N-éthyl,N-octyl diamino-1,2 éthane, le N-méthyl, N-décyl diamino-1,2 éthane, le N-méthyl N-dodécyl diamino 1,3 propane, le N-méthyl, N-hexadécyl diamino-1,3 propane et le N-éthyl N-octadécyl diamino-1,3 propane.

A titre d'exemples d'étheramines on peut citer le N-(octyloxy-3 propyl)diamino-1,3 propane, le N-(décyloxy-3 propyl)diamino-1,3 propane, le N- [(triméthyl-2,4,6 décyl)oxy-3 propyl ] diamino-1,3 propane.

II doit être entendu qu'il est possible de mettre en jeu comme composé polyaminé un ou plusieurs composés répondant à la formule (III) et/ou (IV). Comme exemples spécifiques de mélange de composés répondant à la formule (III) on peut citer :
les coupes de diamines grasses répondant à la formule R³-NH-(-CH₂-)₃-NH₂ dont les groupes R³ sont des radicaux hydrocarbonés aliphatiques en C₈, C₁₀, C₁₂, C₁₄, C₁₆, C₁₈, C₂₀ et C₂₂, en proportions molaires approximatives données dans le tableau I ci-après.

Les polyamines de formules (IV) sont de préférence celles dans lesquelles R³ et R⁵ représentent chacun un atome d'hydrogène, D, E, F et G, identiques ou différents, représentent chacun un groupe alkylène ayant de 2 à 4 atomes de carbone par exemple éthylène, triméthylène, méthyléthylène, tétraméthylène, méthyltriméthylène, méthyl-1 triméthylène et méthyl-2 triméthylène, a est un nombre entier de 1 à 60 et b et c sont égaux à zéro ou a est un nombre entier de 1 à 59, c est zéro ou un nombre entier tel que la somme a + c soit de 1 à 59 et b est un nombre entier de 1 à 50, avec dans chaque cas la somme a + b + c égale à un nombre entier de 1 à 60.

Comme composés spécifiques de formule (IV) on peut citer ceux répondant aux formules :

(IV₁) NH₂-CH₂-CH₂-(-O-CH₂-CH₂-)ₐ-NH₂

dans lesquelles a est 2, 3, 5, 6 ou environ 33 dans laquelle b est environ égal à 8, 9, 15, 16 ou 40 et a + c est environ 2 ou 3.

Ces produits sont en particulier commercialisés par la société TEXACO Chemical sous le nom Jeffamine EDR 148 pour le produit de formule (IV1) dans laquelle a = 2, Jeffamine D-230 pour un produit de formule (IV2) de masse moléculaire moyenne en nombre de 230, Jeffamine D-400 pour un produit de formule (IV2) de masse moléculaire moyenne en nombre de 400, Jeffamine D-2000 pour un produit de formule (IV2) de masse moléculaire moyenne en nombre de 2000, Jeffamine ED-600 pour un produit de formule (IV3) de masse moléculaire moyenne en nombre de 600, Jeffamine ED-900 pour un produit de formule (IV3) de masse moléculaire moyenne en nombre de 900 et Jeffamine ED-2001 pour un produit de formule (IV3) de masse moléculaire moyenne en nombre de 2000.

En ce qui concerne la préparation des produits (B3) utilisés comme détergents-dispersant dans les formulations de l'invention, la réaction effectuée dans des conditions de formation et d'élimination de l'eau de réaction, est le plus souvent effectuée à une température d'environ 120°C à environ 200°C avec un rapport molaire amine sur dérivé succinique d'environ 0,9 : 1 à environ 1,2 : 1. Cette réaction peut être effectuée en l'absence de solvant ou en présence d'un solvant tels que par exemple un hydrocarbure aromatique ou une coupe d'hydrocarbures ayant un point d'ébullition d'environ 70°C à environ 250°C.

Par ailleurs, dans une forme avantageuse de réalisation des formulations de l'invention, le constiutant (C) est un polyglycol, ayant un indice de polydispersité d'environ 1 à environ 1,25 et de préférence d'environ 1 à 1,15, de formule générale (V) dans laquelle chacun des groupes R indépendamment représente un groupe alkylène, linéaire ou ramifié, ayant de 2 à 4 atomes de carbone, de préférence un groupe éthylène ou propylène.

Parmi les polyglycols de formule générale (V) particulièrement préférés, on peut citer ceux dans lesquels chacun des groupes R représente un groupe propylène de formule :

CH₃-CH-CH₂-

Le polyglycol employé est de préférence un polyglycol de masse moléculaire moyenne en nombrre de 600 à 1800 et le plus souvent de 650 à 1250.

Parmi les huiles lubrifiantes minérales ou synthétiques que l'on peut employer comme constituant (C) on peut citer à titre d'exemple non limitatifs pour les huiles minérales l'huile 600 NS dont les principales caractéristiques seront données ci-après, et pour les huiles lubrifiantes synthétiques les éthers et les esters de polyols et en particulier les éthers de polyoxyalkylèneglycols.

Les formulations selon l'invention sont en particulier utilisables comme additif ayant une bonne activité anticorrosion pour un carburant à base d'hydrocarbures ou d'un mélange d'hydrocarbures et d'au moins un composé oxygéné choisi dans le groupe formé par les alcools et les éthers. Ces formulations sont en outre utilisables comme additif multifonctionnel ayant en particulier de bonnes propriétés anti-ORI et détergente-dispersantes pour un carburant moteur, pour moteur à allumage commandé, à base d'hydrocarbures ou d'un mélange d'hydrocarbures et d'au moins un composé oxygéné choisi dans le groupe formé par les alcools et les éthers. Habituellement ces formulations sont ajoutées au carburant de manière à obtenir une concentration en masse, de la composition d'additif dans le carburant moteur, de 10 à 10000 ppm et le plus souvent de 100 à 2000 ppm.

Dans les formulations selon la présente invention le rapport pondéral du constituant (A) au constituant (B) [(A)/(B)] est habituellement d'environ 0,05 :1 à environ 2 : 1 et de préférence d'environ 0,1 : 1 à environ 1 : 1. Lorsque la formulation comprend également un constituant (C) le rapport pondéral du constituant (B) au constituant (C) [(B)/(C)] est habituellement d'environ 0,1 : 1 à environ 5:1 et de préférence d'environ 0,2 :1 à environ 2 : 1.

### EXEMPLE 1

Dans un réacteur de 2 litres, équipé d'une agitation mécanique, d'un réfrigérant et d'un système de régulation de température, on charge 715 g (0.5 mole) de mono-alkyl-éther de polypropylèneglycol de masse moléculaire moyenne en nombre Mn de 1430, vendu par la société ICI sous le nom commercial VG 95. Le réacteur est porté à 186 °C sous agitation, pendant 30 minutes (min), afin de déshydrater le milieu. On ajoute ensuite lentement 54 g (0.55 mole) d'anhydride maléïque, puis le milieu est maintenu à 186 °C pendant 18 heures. La température du réacteur est diminuée jusqu'à 50 °C, puis 715 g de réactif VG 95 sont rajoutés lentement ainsi que 0.65 g d'acide sulfurique concentré. Le mélange est porté à 180 °C pendant 10 heures. La composition finale obtenue est limpide.

Le spectre infra-rouge montre deux bandes d'absorption (1740 cm⁻¹ et 1650 cm⁻¹) caractéristiques de la fonction ester d'une part et de l'insaturation résiduelle du produit final. Une analyse par chromatographie à perméation de gel (détection indice de réfraction, étalonnage polyéthylèneglycol (PEG) montre que le produit possède une masse moléculaire moyenne en poids d'environ 4 000. L'indice d'acide évalué suivant la norme AFNOR T 60112 et corrigé de la masse moléculaire (IAc) est de 18 000.

### EXEMPLE 2

Dans un réacteur de 2 litres, équipé d'une agitation mécanique, d'un réfrigérant et d'un système de régulation de température, on charge 629 g (0.44 mole) de monoéther de polyoxyalkylèneglycol VG 95 et 0.57 g d'acide sulfurique concentré. Le réacteur est porté à 185 °C sous agitation pendant 30 minutes puis 23.7 g (0.24 mole) d'anhydride maléique sont ajoutés lentement. Le mélange est maintenu à 185 °C pendant 28 heures. On obtient une composition dont l'indice d'acide évalué suivant la norme AFNOR T 60112 et corrigé de la masse moléculaire (IAc) est de 15300.

### EXEMPLE 3 (Composition détergente)

1018 g d'anhydride polyisobuténylsuccinique (PIBSA), résultant de la condensation de polyisobutène (polyisobutène de masse moléculaire moyenne en nombre de 920), sur l'anhydride maléique (le dosage des fonctions anhydride de ce produit montre que l'on a 0,7 fonction anhydride par mole théorique de PIBSA) et 1018 g de xylène sont chargés dans un réacteur de 2 litres muni d'une agitation mécanique, d'un séparateur de Dean-Stark et d'un système de régulation de température.

On procède ensuite, à température ambiante et sous agitation, à l'addition goutte à goutte de 148 g (0,423 mole) de 1-(2-hydroxy-éthyl)-2-heptadécényl imidazoline diluée dans 148 g de xylène. L'addition est effectuée en 30 minutes et accompagnée d'une augmentation rapide de température du mélange réactionnel d'environ 5 °C. Le mélange est ensuite porté à reflux pendant 3 heures avec élimination d'eau réactionnelle par distillation azéotropique. La quantité d'eau recueillie est de 2,3 ml (millilitre) L'état d'avancement de la réaction peut également être suivi par spectrométrie infrarouge au niveau de la bande d'absorption de la fonction imine à 1660 cm⁻¹ qui disparait progressivement au cours de la réaction.

La température du réacteur est diminuée jusqu'à 50 °C puis maintenue à cette valeur durant le temps de l'addition progressive (goutte à goutte) de 56 g (0,297 mole) de tétraéthylènepentamine diluée dans 49 g de xylène. A la fin de cette addition le mélange est à nouveau porté à reflux pendant 15 minutes. Il se produit de nouveau une élimination d'eau. La quantité totale d'eau recueillie au cours de ces deux étapes de réaction est de 7,2 ml Le spectre infrarouge montre deux bandes d'absorption (1710 cm⁻¹ et 1770 cm⁻¹) caractéristique de la fonction succinimide avec un épaulement (1740 cm⁻¹) caractéristique de la fonction ester.

On obtient ainsi une solution, à 50 % en poids de matière active, dans le xylène, d'une composition dont l'analyse élémentaire fait apparaître une teneur en azote de 2,55 % en poids.

### EXEMPLE 4

On prépare des solutions, dans le xylène, de formulations F1 à F5 comprenant diverses quantités pondérales des constituants (A), (B) et (C) définis ci-après.
Le constituant (A) est formé par l'une des compositions obtenues dans les exemples 1 et 2.

Le constituant (B) est formé par la composition obtenue dans l'exemple 3 ou encore par une composition de type polymèrique et, de préférence, celle de type polyisobutène-éthylène-diamine et polyisobutène telle que l'une de celles décrites dans les documents de brevets EP-A-327097, US-A-4141693, US-A-4028065 et US-A-3966429. Dans ce cas le constituant (B) sera désigné ci-après par les initiales PBA ; ce constituant est alors la composition vendue par la compagnie CHEVRON CHEMICAL sous la dénomination ORONITE OGA -472 comprenant approximativement 60 partie en poids de polyisobutène-éthylène-diamine, 13 partie en poids de polyisobutène et 27 partie en poids d'un distillat aromatique léger comprenant du xylène et des alkylbenzènes ayant 9 atomes de carbone dans leur molécule.

Le constituant (C) est soit un polypropylèneglycol de formule : dont la masse moléculaire moyenne en nombre est de 922 (x = 13,6) et dont la polydispersité est de 1,1, soit encore, une huile lubrifiante minérale ou synthétique. De préférence, on considère l'huile minérale de base 600 NS bien connue de l'homme du métier et caractérisée par les spécifications intersyndicales françaises suivantes :
- viscosité cinématique à 40 °C comprise entre 109 et 124 centiStokes (cSt)
- indice de viscosité minimum de 95
- point d'écoulement maximum de - 9 °C
- indice d'acide maximum de 0,05.

La formulation F1 selon la présente invention contient le constituant (A) formé par la composition obtenue dans l'exemple 1, le constituant (B) formé par la composition obtenue dans l'exemple 3 et le constituant (C) formé par le polypropylèneglycol décrit ci-avant. Ces constituants sont utilisés dans un rapport pondéral, en terme de matière active, A : B : C de 1 : 5 : 5.

La formulation F2 (formulation de comparaison) contient le constituant (B) formé par la composition obtenue dans l'exemple 3 ainsi que le constituant (C) formé par le polypropylèneglycol décrit ci-avant, mais pas de constituant (A). Le rapport pondéral en matière active B : C est de 1 : 1.

La formulation F3 (formulation de comparaison) contient le constituant (B) désigné par les initiales PBA ainsi que le constituant (C) formé par l'huile minérale 600 NS dans un rapport pondéral en matière active B : C de 1 : 3.

La formulation F4 selon la présente invention contient le constituant (A) formé par la composition obtenue dans l'exemple 1, le constituant (B) désigné par les initiales PBA et le constituant (C) formé par l'huile minérale 600 NS, dans un rapport pondéral en matière active A : B : C de 1 : 2 : 6.

La formulation F5 selon la présente invention contient le constituant (A) formé par la composition obtenue dans l'exemple 2, le constituant (B) formé par la composition obtenue dans l'exemple 3 et le constituant (C) formé par le polypropylèneglycol, dans un rapport pondéral en matière active A : B : C de 1 : 5 : 5.

### EXEMPLE 5

Une série d'essais est effectuée de manière à évaluer les propriétés de contrôle de l'augmentation d'exigence en octane des diverses formulations d'additifs décrites dans l'exemple 4 dans un carburant sans plomb. Les essais ont été réalisés sur banc moteur Renault F 3 N ayant une cylindrée de 1721 cm³ et un taux de compression de 9,5. Ce moteur est équipé d'un système d'injection multipoint, ce qui permet d'effectuer une mesure de l'exigence en octane de chaque cylindre. La procédure de test est une procédure cyclique ; chaque cycle comprenant 5 périodes successives de fonctionnement :
- 552 secondes (s) de ralenti sous une charge nulle
- 5 s de régime transitoire
- 2762 s à 3500 tr/min (tours par minute) sous une charge de 58 Newton-mètre (N.m)
- 276 s à 3500 tr/min sous une charge de 86 N.m
- 5 s de régime transitoire.

La durée de chaque test est de 200 heures. Au départ de chaque test, le moteur est conditionné avec des soupapes neuves et les chambres de combustion sont débarrassées de tout dépôt. On procède ensuite à la détermination des exigences en octane de chaque cylindre en début d'essai de la façon suivante : la richesse du mélange air-carburant admis est ajustée à la valeur de référence du constructeur pour le régime de mesure considéré (2 000 tr/min et 3 500 tr/min). On détermine successivement l'exigence en octane de chaque cylindre en les alimentant avec des carburants de référence constitués de mélanges d'isooctane et de n-heptane. La valeur de l'exigence en octane d'un cylindre correspond à l'indice d'octane du carburant de référence qui fait apparaître le phénomène de cliquetis. La procédure cyclique décrite ci-dessus est ensuite appliquée en alimentant le moteur avec le carburant d'essai contenant ou ne contenant pas d'additif. En fin d'essai, une nouvelle mesure des exigences en octane de chaque cylindre est réalisée comme ci-dessus. La moyenne des différences calculées entre l'exigence en octane en fin d'essai et l'exigence en octane en début d'essai pour chaque cylindre constitue, pour le régime de mesure considéré, la valeur de l'augmentation d'exigence en octane (ORI).

Les résultats ci-après sont exprimés sous forme d'ORI moyen en fin d'essai aux deux régimes de mesure considérés et l'efficacité des additifs est évaluée en terme de différence entre l'ORI moyen en fin d'essai sans additif (carburant seul) et l'ORI moyen en fin d'essai avec additif. Cette différence est appelée ORD et est d'autant plus grande que l'additif testé limite l'augmentation d'exigence en octane du moteur.

Le carburant utilisé dans ces évaluations est un supercarburant sans plomb, d'indice d'octane moteur de 87 et d'indice d'octane recherche de 99. Ce supercarburant a un point initial de distillation de 32 °C et un point final de distillation de 217 °C ; il comprend en volume :
- 29 % aromatiques
- 13 % d'oléfines
- 58 % de composés saturés (paraffines + naphténiques).

Les additifs sont ajoutés au carburant de manière à obtenir une concentration, en poids de matière active dans le carburant additivé, précisée pour chaque exemple dans le tableau Il ci-après qui donne les résultats obtenus.

**TABLEAU II**

| **CARBURANT ADDITIVE** | **QUANTITE ADDITIF** | **ORI EN FIN D'ESSAI** | | **ORD PAR RAPPORT AU CARBURANT SEUL** | |
|---|---|---|---|---|---|
| | | 2000 tr/min | 3500 tr/min | 2000 tr/min | 3500 tr/min |
| * Carburant seul | 0 ppm | 5,6 | 4,7 | | |
| Carburant + Formulation F1 | 660 ppm | 2,5 | 2,0 | 3,1 | 2,7 |
| * Carburant + Formulation F2 | 600 ppm | 4,1 | 4,0 | 1,5 | 0,7 |
| | 660 ppm | 4,0 | 3,9 | 1,6 | 0,8 |
| * Carburant + Formulation F3 | 800 ppm | 7,2 | 4,9 | - 1,6 | - 0,9 |
| Carburant + Formulation F4 | 900 ppm | 5,2 | 4,5 | 0,4 | 0,2 |
| | 800 ppm | 5,0 | 4,3 | 0,6 | 0,4 |

| | | | | | |
|---|---|---|---|---|---|
| * Comparaison | | | | | |

### EXEMPLE 6

Une nouvelle série d'essais est effectuée de manière à évaluer les propriétés de contrôle de l'augmentation d'exigence en octane des formulations d'additifs préparées dans l'exemple 4. Les essais ont été réalisés en suivant la procédure décrite dans l'exemple 5. Dans ces exemples, la durée des essais a été fixée à 100 heures et le carburant employé est un carburant additivé en alkyle de plomb à 0,15 g de plomb par litre, comprenant en volume :
- 27 % d'aromatiques
- 14 % d'oléfines
- 59 % de composés saturés (paraffines + naphténiques).

Ce carburant, d'indice d'octane moteur de 86 et d'indice d'octane recherche de 99, a un point initial de distillation de 34 °C et un point final de distillation de 185 °C.

Les compositions sont ajoutées au carburant de manière à obtenir une concentration, en poids de la matière active dans le carburant additivé précisée pour chaque exemple dans le tableau III ci-après qui donne les résultats obtenus :

**TABLEAU III**

| **CARBURANT ADDITIVE** | **QUANTITE ADDITIF** | **ORI EN FIN D'ESSAI** | | **ORD PAR RAPPORT AU CARBURANT SEUL** | |
|---|---|---|---|---|---|
| | | 2000 tr/min | 3500 tr/min | 2000 tr/min | 3500 tr/min |
| * Carburant seul | 0 ppm | 3,8 | 5,0 | | |
| Carburant + Formulation F1 | 660 ppm | 1,6 | 3,5 | 2,2 | 1,5 |
| Carburant + Formulation F5 | 660 ppm | 3,1 | 2,0 | 0,7 | 3,0 |
| * Carburant + Formulation F2 | 660 ppm | 3,7 | 4,3 | 0,1 | 0,7 |

| | | | | | |
|---|---|---|---|---|---|
| * Comparaison | | | | | |

### EXEMPLE 7

On procède à l'évaluation des propriétés de détergence "carburateur" des formulations F1 et F2 préparées dans l'exemple 4. La procédure d'essai moteur est effectuée en suivant la norme européenne R5-CEC-F03-T-81. Les résultats sont exprimés en terme de mérite de zéro à dix. Un mérite 10 correspond à un carburateur propre et un mérite 0 à un carburateur très encrassé. Les formulations sont ajoutées au carburant de manière à obtenir une concentration en poids de matière active dans le carburant additivé précisée pour chaque exemple dans le tableau IV ci-après qui donne les résultats obtenus :

**TABLEAU IV**

| **CARBURANT ADDITIVE** | **QUANTITE ADDITIF** | **MERITE** |
|---|---|---|
| * Carburant seul | 0 ppm | 4,1 |
| Carburant + Formulation F1 | 660 ppm | 9,7 |
| * Carburant + Formulation F2 | 660 ppm | 9,6 |

| | | |
|---|---|---|
| * Comparaison | | |

Le carburant utilisé dans ces évaluations est un supercarburant sans plomb d'indice d'octane moteur de 85,3 et d'indice d'octane recherche de 96,7. Ce supercarburant a un point initial de distillation de 36 °C et un point final de distillation de 203 °C.

Ce supercarburant comprend en volume :
- 48,5 % de composés saturés (paraffines + naphténiques)
- 9,8 % d'oléfines
- 28,7 % d'aromatiques
- 13 % de méthyltertiobutyléther.

### EXEMPLE 8

Une nouvelle série d'essais est effectuée de manière à évaluer les propriétés de détergence "carburateur" des formulations F1 et F2 préparées dans l'exemple 4.

Les essais ont été réalisés en suivant la procédure indiquée dans l'exemple 7. Le carburant employé dans ces essais est un supercarburant additivé en alkyles de plomb à 0,15 g de plomb par litre, comprenant en volume :
- 32 % d'aromatiques
- 12 % d'oléfines
- 56 % de composés saturés (paraffines + naphténiques).

Ce carburant d'indice d'octane moteur de 86 et d'indice d'octane recherche de 96, a un point initial de distillation de 31 °C et un point final de distillation de 202 °C.

Les formulations sont ajoutées au carburant de manière à obtenir une concentration, en poids de matière active dans le carburant additivé, précisée pour chaque exemple dans le tableau V ci-après qui donne les résultats obtenus :

**TABLEAU V**

| **CARBURANT ADDITIVE** | **QUANTITE ADDITIF** | **MERITE** |
|---|---|---|
| * Carburant seul | 0 ppm | 4,2 |
| Carburant + Formulation F1 | 660 ppm | 9,7 |
| * Carburant + Formulation F2 | 660 ppm | 9,7 |

| | | |
|---|---|---|
| * Comparaison | | |

### EXEMPLE 9

On procède à l'évaluation des propriétés de détergence "injecteurs" des formulations F1 et F2 préparées dans l'exemple 4.

La procédure d'essai moteur est effectuée en suivant la méthode IFP-TAE I 87 établie par l'Institut Français du Pétrole telle que décrite ci-après.

Les essais sont réalisés sur banc moteur Peugeot XU5JA suivant une procédure cyclique d'une durée totale de 150 heures correspondant à la répétition du cycle suivant :
- 15 minutes de fonctionnement à 3000 tr/min sous une charge de 18 kiloWatt (kW)
- 45 minutes d'arrêt moteur.

Le débit de chaque injecteur est mesuré en début et en fin d'essai afin d'évaluer le pourcentage de restriction de débit induit par l'encrassement des injecteurs.

Le carburant employé dans ces essais est un supercarburant additivé en alkyles de plomb à 0,4 g de plomb par litre, comprenant en volume :
- 31,5 % d'aromatiques
- 18,8 % d'oléfines
- 49,7 % de composés saturés (paraffines + naphténiques).

Ce carburant d'indice d'octane moteur de 85,7 et d'indice d'octane recherche de 97,5, a un point initial de distillation de 33 °C et un point final de distillation de 197 °C.

Les formulations sont ajoutées au carburant de manière à obtenir une concentration, en poids de matière active dans le carburant additivé, précisée pour chaque exemple dans le tableau VI ci-après qui donne les résultats obtenus :

**TABLEAU VI**

| **CARBURANT ADDITIVE** | **QUANTITE ADDITIF** | **POURCENTAGE DE RESTRICTION DEBIT INJECTEUR A 150 HEURES (MESURE A 6000 tr/min)** |
|---|---|---|
| *Carburant seul | 0 ppm | 18,6 % |
| Carburant + Formulation F1 | 660 ppm | 0,2 % |
| * Carburant + Formulation F2 | 660 ppm | 0,3% |

| | | |
|---|---|---|
| * Comparaison | | |

### EXEMPLE 10

Une série d'essais est effectuée de manière à évaluer les propriétés de détergence "soupapes d'admission" des formulations F1, F2, F3 et F4 préparées dans l'exemple 4.

La procédure d'essai moteur suive est celle décrite dans la littérature publiée par la S.A.E. (initiales anglaises de Society of Automotive Engineers) sous la référence SAE 892121 (1989).

Les essais sont réalisés sur un groupe électrogène Honda équipé d'une génératrice (240 Volt, 5500 Watt) entraînée par un moteur bicylindre de 359 cm³ à 4 temps et à soupapes culbutées.

Chaque essai est mené pendant une durée de 80 heures suivant la procédure cyclique suivante :
- 1 heure de fonctionnement avec un débit génératrice de 1 500 W (quart de charge)
- 1 heure de fonctionnement avec un débit génératrice de 2 500 W (demi-charge).

Au départ de chaque test, le moteur est conditionné avec des soupapes neuves que l'on pèse. En fin d'essai, les soupapes sont démontées, lavées à l'hexane, séchées, puis pesées après élimination physique (par grattage) des dépôts formés sur la soupape côté chambre de combustion. Les résultats présentés ci-après donnent la moyenne des dépôts en poids rapportée à une soupape, calculée à partir du poids de dépôts mesuré, sur la tulipe de chaque soupape d'admission, par différence entre le poids de ladite soupape neuve et le poids de ladite soupape à la fin de chaque essai après élimination des dépôts côté chambre de combustion.

Le carburant utilisé dans ces évaluations est un supercarburant sans plomb identique à celui décrit dans l'exemple 5.

Les formulations sont ajoutées au carburant de manière à obtenir une concentration, en poids de matière active dans le carburant additivé, précisée pour chaque exemple dans le tableau VII ci-après donnant les résultats obtenus.

**TABLEAU VII**

| **CARBURANT ADDITIVE** | **QUANTITE ADDITIF** | **MOYENNE DES DEPOTS EN mg** | **POURCENTAGE REDUCTION DEPOTS/CARBURANT SEUL** |
|---|---|---|---|
| * Carburant seul | 0 ppm | 82 | - |
| Carburant + Formulation F1 | 660 ppm | 4 | 95 % |
| * Carburant + Formulation F2 | 660 ppm | 5 | 94 % |
| * Carburant + Formulation F3 | 800 ppm | 4 | 95 % |
| Carburant + Formulation F4 | 800 ppm | 4 | 95 % |

| | | | |
|---|---|---|---|
| * Comparaison | | | |

### EXEMPLE 11

On procède à l'évaluation des propriétés anti-corrosion des Formulations F1 à F4 préparées dans l'exemple 4. Les essais consistent à déterminer l'étendue de la corrosion produite sur des échantillons d'acier ordinaire poli, en présence d'eau, en suivant la norme ASTM D 665 modifiée (température 32,2 °C, durée 20 heures).

Les résultats sont exprimés en pourcentage (%) de la surface de l'éprouvette corrodée au bout de 20 heures. Le carburant est le même que celui employé dans l'exemple 5.

La quantité de composition est ajoutée au carburant de manière à obtenir une concentration, en poids de matière active dans le carburant additivé, précisée pour chaque exemple dans le tableau VIII ci-après donnant les résultats obtenus :

**TABLEAU VIII**

| **CARBURANT ADDITIVE** | **QUANTITE ADDITIF** | **% DE SURFACE CORRODEE** |
|---|---|---|
| * Carburant seul | 0 ppm | 100 |
| Carburant + Formulation F1 | 660 ppm | 0 |
| *Carburant + Formulation F2 | 660 ppm | 0 |
| * Carburant + Formulation F3 | 800 ppm | 5 |
| Carburant + Formulation F4 | 800 ppm | 0 |

| | | |
|---|---|---|
| * Comparaison | | |

### EXEMPLE 12

Des essais sont réalisés de façon à évaluer les propriétés anticorrosion des formulations selon l'invention préparées dans l'exemple 4. Les essais sont réalisés de manière similaire à celle décrite dans l'exemple 11 (température 60°C, durée 20 heures) dans un carburant Diesel. Le carburant Diesel utilisé a les principales caractéristiques suivantes :
. Température limite de filtrabilité : - 3 °C
. Point initial de distillation : 162 °C
. Point 95 % de distillation : 366 °C
. Masse volumique à 15 °C : 0,8331
. Indice de cétane calculé : 50,4

La quantité de composition est ajoutée au carburant de manière à obtenir une concentration, en poids de matière active dans le carburant additivé, précisée pour chaque exemple dans le tableau IX ci-après résumant les résultats obtenus :

**TABLEAU IX**

| **CARBURANT ADDITIVE** | **QUANTITE ADDITIF** | **% DE SURFACE CORRODEE** |
|---|---|---|
| * Carburant seul | 0 ppm | 100 |
| Carburant + Formulation F1 | 660 ppm | 0 |
| *Carburant + Formulation F4 | 900 ppm | 0 |

| | | |
|---|---|---|
| * Comparaison | | |

L'analyse des résultats obtenus dans les exemples précédents montre que les formulations selon la présente invention permettent de limiter très significativement l'augmentation d'exigence en octane des moteurs à allumage commandé et possède des qualités d'additifs détergents du système d'admission ainsi que d'anti-corrosion.

Ces compositions employées dans un carburant Diesel possèdent également des propriétés anti-corrosion.

## Revendications

1. Formulation d'additifs, notamment pour carburants, caractérisée en ce qu'elle comprend au moins un constituant (A) et au moins un constituant (B), ledit constituant (A) consistant en au moins une composition comprenant les produits résultant de la réaction d'anhydride maléique, sur au moins un monoéther de glycol ou de polyoxyalkylèneglycol (E) ayant une masse moléculaire de 500 à 2500 et répondant à la formule générale (I) :
(I) R¹-O-(R²-O)ₙ-H
dans laquelle R¹ représente un groupe alkyle, aryle, arylalkyle ou alkylaryle de 1 à 30 atomes de carbone et R² est un groupe alkylène, ayant de 2 à 5 atomes de carbone, *de* formule générale (II) :
(II) -CH₂-CR³H-
dans laquelle R³ représente un atome d'hydrogène, un groupe méthyle, un groupe éthyle ou un groupe propyle et n est un nombre de 1 à 60, ladite réaction étant effectuée à une température d'environ 100 °C à environ 210 °C, avec un rapport molaire du composé (E) à l'anhydride maléique d'environ 1,5 : 1 à environ 5 : 1 et pendant une durée suffisante pour que les produits obtenus aient un indice d'acide corrigé d'environ 3000 à environ 30000, et ledit constituant (B) consiste en au moins un produit détergent-dispersant choisi dans le groupe formé par
1 ) les mélanges de polyisobutènes et de polyisobutene-amines,
2 ) les produits résultant de la réaction, dans une première étape, d'au moins un dérivé succinique choisi dans le groupe formé par les anhydrides alcénylsucciniques ou polyalcénylsucciniques de masse moléculaire moyenne en nombre de 200 à 3000 sur au moins une 1-(2-hydroxy-éthyl-)imidazoline substituée en position 2 par un radical alkyle ou alcényle, linéaire ou ramifié, ayant de 1 à 25 atomes de carbone, le rapport molaire imidazoline/dérivé succinique étant de 0,1:1 à 0,9:1, ladite étape étant effectuée dans des conditions telles que l'on forme et que l'on élimine au moins 0,15 mole d'eau par mole d'imidazoline engagée ; et, dans une deuxième étape, de la réaction du produit issu de la première étape sur au moins une polyamine répondant à l'une des formules générales suivantes : dans lesquelles R³ représente un atome d'hydrogène ou un groupe hydrocarboné ayant de 1 à 60 atomes de carbone, Z est choisi parmi les groupes -0-, et -NR⁵- dans lesquels R⁵ représente un atome d'hydrogène ou groupe hydrocarboné ayant de 1 à 60 atomes de carbone, R³ et R⁵ pouvant former ensemble avec l'atome d'azote auquel ils sont liés un hétérocycle, chacun des R⁴ indépendamment représente un atome d'hydrogène ou un groupe hydrocarboné ayant de 1 à 4 atomes de carbone, p est un nombre entier de 2 à 6, m est un nombre entier de 1 à 10 lorsque Z est -NR⁵ - et un nombre entier de 2 à 10 lorsque Z est -0-, D, E, F et G, identiques ou différents, représentent chacun un groupe hydrocarboné divalent ayant de 2 à 6 atomes de carbone, a est un nombre entier de 1 à 60, b et c, identiques ou différents, sont chacun zéro ou un nombre entier de 1 à 50 et la somme a + b + c est un nombre entier de 1 à 60, la quantité de polyamine mise en réaction étant d'au moins 0,1 mole par mole de dérivé succinique introduit dans la première étape et
3) les produits résultant de la réaction, dans des conditions de formation et d'élimination de l'eau de réaction, d'au moins un dérivé succinique choisi dans le groupe formé par les acides et les anhydrides alcénylsucciniques et les acides et les anhydrides polyalcénylsucciniques sur au moins une amine de formule générale (III),
ladite formulation contenant en outre au moins un constituant (C) choisi dans le groupe formé par les huiles lubrifiantes minérales ou synthétiques et les polyglycols, solubles dans ledit carburant, de masse moléculaire moyenne en nombre de 480 à 2100 et de formule générale (V) :
(V) HO-R-(-O-R-)ₓ-O-R-OH
dans laquelle chacun des groupes R indépendamment représente un groupe hydrocarboné ayant de 2 à 6 atomes de carbone et x représente le degré moyen de polymérisation.

2. Formulation selon la revendication 1 dans laquelle le constituant B est choisi dans le groupe formé par les produits résultant de la réaction, dans une première étape, d'au moins un dérivé succinique choisi dans le groupe formé par les anhydrides alcénylsucciniques ou polyalcénylsucciniques de masse moléculaire moyenne en nombre de 200 à 3000 sur au moins une 1-(2-hydroxy-éthyl-)imidazoline substituée en position 2 choisie dans le groupe formé par la 1-(2-hydroxyéthyl)-2-heptadécénylimidazoline et la 1-(2-hydroxyéthyl)-2-méthylimidazoline; et, dans une deuxième étape, de la réaction du produit issu de la première étape sur au moins une polyamine répondant à la formule générale (III) : dans laquelle R³ et R⁴ représentent chacun un atome d ' hydrogène, Z représente un groupe -NR⁵- dans lequel R⁵ représente un atome d'hydrogène, p est égal à 2 et m est un nombre entier de 1 à 5.

3. Formulation selon la revendication 1 dans laquelle le constituant B est choisi dans le groupe formé par les produits résultant de la réaction, dans une première étape, d'au moins un dérivé succinique choisi dans le groupe formé par les anhydrides alcénylsucciniques ou polyalcénylsucciniques de masse moléculaire moyenne en nombre de 200 à 3000 sur au moins une 1-(2-hydroxyéthyl-)imidazoline substituée en position 2 choisie dans le groupe formé par la 1-(2-hydroxyéthyl)-2-heptadécénylimidazoline et la 1-(2-hydroxyéthyl)-2-méthylimidazoline; et, dans une deuxième étape, de la réaction du produit issu de la première étape sur au moins une polyamine répondant à la formule générale (IV) : dans laquelle R³ et R⁵ représentent chacun un atome d'hydrogène, D, E, F et G, identiques ou différents, représentent chacun un groupe hydrocarboné divalent ayant de 2 à 4 atomes de carbone, a est un nombre entier de 1 à 60 et b et c sont égaux à zéro ou a est un nombre entier de 1 à 59, c est zéro ou un nombre entier tel que la somme a + c soit de 1 à 59 et b est un nombre entier de 1 à 50, la somme a + b + c étant dans tous les cas un nombre entier de 1 à 60.

4. Formulation selon la revendication 1 dans laquelle le constituant B est choisi dans le groupe formé par les produits résultant de la réaction d'au moins un dérivé succinique choisi dans le groupe formé par les anhydrides alcénylsucciniques ou polyalcénylsucciniques de masse moléculaire moyenne en nombre de 200 à 3000 sur au moins une amine de formule générale (III) dans laquelle R3 et R4 représentent chacun un atome d ' hydrogène, Z représente un groupe -NR5- dans lequel R5 représente un atome d'hydrogène, p est égal à 2 et m est un nombre entier de 1 à 5 ladite réaction étant effectuée à une température d'environ 120 °C à environ 200 °C avec un rapport molaire amine sur dérivé succinique d'environ 0,9 :1 à environ 1,2 :1.

5. Formulation selon l'une des revendications 1 à 4 dans laquelle le constituant (C) est un polyglycol, ayant un indice de polydispersité d'environ 1 à environ 1,25, de formule générale (V) dans laquelle chacun des groupes R indépendamment représente un groupe alkylène, linéaire ou ramifié, ayant de 2 à 4 atomes de carbone de préférence un groupe éthylène ou propylène.

6. Utilisation d'une formulation d'additifs selon l'une des revendications 1 à 5 comme additif pour carburant à base d'hydrocarbures ou d'un mélange d'hydrocarbures et d'au moins un composé oxygéné choisi dans le groupe formé par les alcools et les éthers.

7. Utilisation d'une formulation d'additifs selon l'une des revendications 1 à 5 comme additif pour un carburant employé dans les moteurs à allumage commandé.

8. Utilisation selon la revendication 6 ou 7 dans laquelle on ajoute de 10 à 10 000 ppm en poids de la formulation d'additifs dans le carburant.

9. Utilisation selon l'une des revendications 6 à 8 dans laquelle la formulation comprend les constituants (A) et (B) dans un rapport pondéral (A)/(B) d'environ 0,05 :1 à environ 2 :1, et le constituant (C) en quantité pondérale telle que le rapport pondéral (B)/(C) soit d'environ 0,1 : à environ 5 : 1.

## Patentansprüche

1. Zusätzeformulierung, insbesondere für Brennstoffe, dadurch gekennzeichnet, daß sie mindestens eine Komponente (A) und eine Komponente (B) beinhaltet, wobei die besagte Komponente (A) aus mindestens einer Zusammensetzung besteht, die die Produkte enthält, die aus der Reaktion vom Maleinsäureanhydrid mit mindestens einem Glykol- oder einem Polyoxyalkylenglykolmonoether (E) mit einer molaren Masse von 500 bis 2 500 bervorgehen, gemäß der Summenformel (I)
(I) R¹ -O- (R²-O)ₙ - H
in der R¹ eine Alkyl-, eine Aryl-, eine Arylalkyl- oder eine Alkylarylgruppe mit 1 bis 30 Kohlenstoffatomen darstellt und R² eine Alkylengruppe mit 2 bis 5 Kohlenstoffatomen mit der Summenformel (II) ist:
(II) -CH₂-CR³H-
in der R³ ein Wasserstoffatom, eine Methylgruppe, eine Ethylgruppe oder eine Propylgruppe darstellt, n eine Zahl zwischen 1 und 60 ist, wobei die besagte Reaktion bei einer Temperatur von circa 100° C bis etwa 210° C und bei einem Molverhältnis zwischen der Komponente (E) und dem Maleinsäureanhydrid von circa 1,5 : 1 bis etwa 5 : 1 so lange durchgeführt wird, bis die erhaltenen Produkte einem korrigierten Säurewert von circa 3 000 bis etwa 30 000 aufweisen, wobei die besagte Komponente (B) aus mindestens einem Detergens-Dispergiermittel besteht, das in der Gruppe gewälht wurde, die sich folgendermaßen zusammensetzt
1) Mischungen aus Polyisobutenen und Polyisobuterraminen,
2) Produkte aus der Reaktion in einer ersten Phase von mindestens einem Bernsteisaurederivat aus der Gruppe der Alkenylbernsteinsäure- oder der Polyalkenylbernsteisäureanhydride mit einer durchschnittlichen molaren Masse von 200 bis 3 000 mit mindestens einem 1-(2-Hydroxy-Ethyl-)imidazolin, das in der Position 2 durch ein geradketriges oder ein verzweigtes Alkyl- oder Alkenylradikal mit 1 bis 25 Kohlenstoffatomen ersetzt wird, wobei das Molverhältnis zwischen dem Imidazolin und dem Bersteinsäurederivat zwischen 0,1 · 1 und 0,9 .1 beträgt; die besagte Phase wird unter solchen Bedingungen durchgeführt, daß mindestens 0,15 Mol Wasser pro Mol des eingesetzten Imidazolins entsteht und entfernt wird; und in einer zweiten Phase aus der Reaktion des aus der ersten Phase stammenden Produktes mit mindestens einem Polyamin, das einer der folgenden Summenformeln entspricht; in denen R³ ein Wasserstoffatom oder eine teerhaltige Gruppe mit 1 bis 60 Kohlenstoffatomen darstellt, Z unter den -O- und -NR⁵-Gruppen ausgesucht wird, in denen R⁵ ein Wasserstoff-atom oder eine teerhaltige Gruppe mit 1 bis 60 Kohlenstoffatomen ist, wobei R³ und R⁵ zusammen mit dem Stickstoffatom, an dem sie gebunden sind, eine heterocyclische Verbindung bilden können; jeder einzelne R⁴ stellt ein Wasserstoffatom oder eine teerhaltige Gruppe mit 1 bis 4 Kohlenstoffatomen dar, p ist eine ganze Zahl von 2 bis 6, m eine ganze Zahl von 1 bis 10, wenn Z eine -NR⁵-Gruppe bedeutet, eine ganze Zahl von 2 bis 10, wenn Z -O-, D, E, F und G -ob identisch oder nicht identisch- bedeutet, die je eine zweiwertige teerhaltige Gruppe mit 2 bis 6 Kohlenstoffatomen darstellen, a ist eine ganze Zahl von 1 bis 60, b und c -ob identisch oder nicht identisch- bedeuten je Null oder ganze Zahl zwischen 1 und 50, und die Summe a + b + c ist eine ganze Zahl von 1 bis 60, wobei die für die Reaktion verwendete Polymain-menge mindestens 0,1 Mol pro Mol des in die erste Phase eingebrachre Bernsteinsäurederivats beträgt, und
3) Produkte, die unter Bedingungen, die die Entstehung und Entfernung des Reaktionswassers ermoglichen, aus der Reaktion von mindestens einem Bernsteinsäurederivat, das in der Gruppe der sauren und anhydrischen Alkenylbersteinsäuren, der sauren und anhydrischen Polyalkenylbersteinsäuren ausgesucht wird, mit mindestens einem Amin nach der Summenformel (III) bervorgehen,
wobei die besagte Formulierung mindestens auch noch eine Komponente (C) beinhaltet, die in der Gruppe der in dem besagten Brennstofflöslichen anorganischen oder synthetischen Schmieröle und Polyglykole ausgesucht wird, die eine durchschnittliche molare Masse von 480 bis 2 100 aufweist und der Summenformel (V) entspricht:
(V) HO-R-(-O-R-)ₓ-O-R-OH
in der jede einzelne R-Gruppe eine teerhaltige Gruppe mit 2 bis 6 Kohlenstoffalomen darstellt, und x das durchschnittliche Polymerisationsgrad ist.

2. Formulierung nach Anspruch 1, in der die Komponente B unter der Gruppe ausgesucht wird, die aus den Produkten besteht, die in einer ersten Phase aus der Reaktion von mindestens einem Bernsteinsäurederivat aus der Gruppe der Alkenylbernsteinsäure- und der Polyalkenylbernsteinsaureanhydride mit einer durchschnittlichen molaren Masse von 200 bis 3 000 mit mindestens einem 1-(2-Hydroxy-Ethyl-)imidazolin, das in der Position 2 erstzt wird, die in der Gruppe des 1-(2-Hydroxyethyl)-2-Heptadecenylimidazolins und des 1-(2-Hydroxyethyl)-2-Methylimidazoline ausgesucht wird, entstehen; und in einer zweiten Phase aus der Reaktion des aus der ersten Reaktion stammenden Produktes mit mindestens einem Polyamin mit der Summenformel (III). in der R³ und R⁴ je ein Wasserstoffatom darstellen, Z die -NR⁵-Gruppe ist, in der R⁵ ein Wasserstoffatom darstellt, p 2 gleicht und m eine ganze Zahl von 1 bis 5 ist.

3. Formulierung nach Anspruch 1, in der die Komponente Bin der Gruppe der Produkte ausgesucht wird, die in einer ersten Phase aus der Reaktion von mindestens einem Bernsteinsäurederivat aus der Gruppe der Alkenylbernsteinsäure- oder der Polyalkenylbernsteinsäureanhydride mit einer durchschnittlichen molaren Masse von 200 bis 3 000 mit mindestens einem 1-(2-Hydroxyethyl-)imidazolin, das in der Postion 2 ersetzt wird, die in der Gruppe ausgesucht wird, die sich aus dem 1-(2-Hydroxyethyl)-2-Heptadecenylimidazolin und dem 1-(2-Hydroxyethyl)-2-Methylimidazolin zusammensetzt, und m einer zweiten Phase aus der Reaktion des aus der ersten Phase stammenden Produktes mit mindestens einem Polyamin gemaß der Summenformel (IV): in der R³ und R⁵ je ein Wasserstoffatom sind, D, E, F und G -entweder identisch oder nicht identisch- je eine zweiwertige teerhaltige Gruppe mit 2 bis 4 Kohlenstoffatomen darstellen, a eine ganze Zahl von 1 bis 60 ist, b und c Null gleichen oder a eine Zahl zwischen 1 und 59 ist, c Null oder eine ganze Zahl ist, so daß die Summe a + c 1 bis 59 ergibt, und b eine ganze Zahl zwischen 1 und 50 ist, wobei die Summe a + b + c in jedem Falle eine ganze Zahl zwischen 1 und 60 ergibt.

4. Formulierung nach Anspruch 1, in der die Komponente B in der Gruppe gewählt wird, die aus den Produkten besteht, die durch die Reaktion von mindestens einem Bernsteinsäurederivat aus der Gruppe der Alkenylbernsteinsäure- oder der Polyalkenylbernsteinsäureanhydride mit einer durchschnittlichen molaren Masse von 200 bis 3 000 mit mindestens einem Amin nach der Summenformel (III) entstehen, in der R³ und R⁴ je ein Wasserstoffatom darstellen, Z eine -NR5-Gruppe ist, in der R5 ein Wasserstoffatom darstellt, p 2 gleicht, und m eine ganze Zahl von 1 bis 5 ist, wobei die besagte Reaktion bei einer Temperatur von etwa 120°C bis circa 200°C und mit einem Molverhältnis zwischen dem Amin und dem Bernsteinsäurederivat, das zwischen etwa 0,9 : 1 und einen 1,2 : 1 liegt, durchgeführt wird.

5. Formulierung nach einem der Anspruche 1 bis 4, in der die Komponente (C) eine Polyglykol mit einem Polydispersitätsgrad von etwa 1 bis circa 1,25 mit der Summenformel (V) ist, in der jede einzelne R-Gruppe eine geradkettige oder verzweigte Alkylengruppe mit 2 bis 4 Kohlenwasserstoffen, bevorzugterweise eine Ethylen- oder eine propylengruppe, darstellt.

6. Verwendung einer Zusätzeformulierung nach einem der Ansprüche 1 bis 5 als Zusatz für einen Brennstoff, der auf Kohlenwasserstoffen oder auf einer Mischung Kohlenwasserstoffen und mindestens einer Sauerstoffverbindung basiert, die in der Alkohol- und Ethergruppe gewählt wird.

7. Verwendung einer Zusätzeformulierung nach einem der Ansprüche 1 bis 5 als Zusatz für einen Brennstoff, der in Motoren mit gesteuerter Anzündung verwendet wird.

8. Verwendung nach Anspruch 6 oder 7, bei der 10 bis 10 000 ppm im Gewisch der Zusätzeformulierung dem Brennstoff zugesetzt wird.

9. Verwendung nach einem der Ansprüche 6 bis 8, bei der die Formulierung die Komponente (A) und (B) in einem Gewischtsverhältnis (A)/(B) von etwa 0,05 circa 2 : 1 und die Komponente (C) in einem solchen Gewischtsanteil einthalt, daß das Gewischtsverhältnis (B)/(C) etwa 0.1 : 1 bis circa 5 : 1 beträgt.

## Claims

1. Additive formulation, particularly for fuels, characterized in that it comprises at least one constituent (A) and at least one constituent (B), said constituent (A) consisting of at least one composition incorporating products resulting from the reaction of maleic anhydride on at least one polyoxyalkylene glycol or glycol monoether (E) having a molecular weight from 500 to 2500 and complying with the general formula (I) :
(I) R¹-O-(R²-O)ₙ-H
in which R¹ represents an alkyl, aryl, arylalkyl or alkylaryl group having 1 to 30 carbon atoms and R² is an alkylene group having 2 to 5 carbon atoms of general formula (II) :
(II) -CH₂-CR³H-
in which R³ represents a hydrogen atom, a methyl group, an ethyl group or a propyl group and n is a number from 1 to 60, said reaction being performed at a temperature of approximately 100°C to approximately 210°C with a molar ratio of compound (E) to maleic anhydride of appproximately 1.5 : 1 to approximately 5 : 1 and for a time sufficient to ensure that the products obtained have a corrected acid number of approximately 3000 to approximately 30,000, and said constituent (B) consists of at least one detergent-dispersnat product chosen from within the group formed by
1)mixtures of polybutenes and polyisobutylene-amines,
2) the products resulting from the reaction in a first stage of at least one succinic derivative chosen from within the group formed by alkenyl succinic anhydrides and polyalkenyl succinic anhydrides a number average molecular weight from 200 to 3000 on at least one 1-(2-hydroxyethyl)-imidazoline sustituted in the 2-position by a straight or branched alkyl or alkenyl radical having 1 to 25 carbon atoms, the imidazoline/succinic derivative molar ratio being 0.1:1 to 0.9:1, said stage being performed under conditions such that formation and elimination takes place of at least 0.15 mole of water per mole of imidazoline used; and in a second stage the reaction of the product from the first stage on at least one polyamine complying with one of the following general formulas: in which R³ represents a hydrogen atom or a hydrocarbon group having 1 to 60 carbon atoms, Z is chosen from among the groups -O- and -NR⁵-, in which R⁵ represents a hydrogen atom or a hydrocarbon group having 1 to 60 carbon atoms, R³ and R⁵ can form together with the nitrogen atom to which they are bonded a heterocycle, each of the R⁴ independently represents a hydrogen atom or a hydrocarbon group having 1 to 4 carbon atoms, p is an integer from 2 to 6, m is an integer from to 10 when Z is -NR⁵- and an integer from 2 to 10 when Z is -O-, D,E,F and G, which can be the same or different, each represent a divalent hydrocarbon group having 2 to 6 carbon atoms, a is an integer from 1 to 60, b and c, which can be the same or different, are each zero or an integer from 1 to 50 and the sum a + b + c is an integer from 1 to 60, the polyamine quantity reacted being at least 0.1 mole per mole of succinic derivative introduced in the first stage and
3) the products resulting from the reaction, under reaction water formation and elimination conditions, of at least one succinic derivative chosen within the group formed by alkenyl succinic acids and anhydrides and polyalkenyl succinic acids and anhydrides on at least one amine of general formula (III)
said formulation further containing at least one constituent (C) chosen from within the group formed by mineral or synthetic lubricating oils and polyglycols, soluble in said fuel, of number average molecular weight 480 to 2100 and of general formula (V) :
(V) HO-R-(-O-R-)ₓ-O-R-OH
in which each of the R groups independently represents a hydrocarbon group having 2 to 6 carbon atoms and x represents the average degree of polymerization.

2. Formulation according to claim 1, wherein the constituent (B) is chosen from within the group formed by the products resulting from the reaction in a first stage of at least one succinic derivative chosen from within the group formed by alkenyl succinic or polyalkenyl succinic anhydrides having a number average molecular weight of 200 to 3000 on at least one 1-(2-hydroxyethyl)-imidazoline substituted in the 2-position and chosen from within the group formed by 1-(2-hydroxyethyl)-2-heptadecenyl imidazoline and 1-(2-hydroxyethyl)-2-methyl imidazoline; and in a second stage the reaction of the product resulting from the first stage on at least one polyamine complying with the general formula (III): in which R³ and R⁴ in each case represent a hydrogen atom, Z represents a -NR⁵- group, in which R⁵ represents a hydrogen atom, p is equal to 2 and m is an integer from 1 to 5.

3. Formulation according to claim 1 wherein the constituent (B) is chosen from within the group formed by the products resulting from the reaction in a first stage of at least one succinic derivative chosen from within the group formed by alkenyl succinic or polyalkenyl succinic anhydrides of number average molecular weight 200 to 3000 on at least one 1-(2-hydroxyethyl)-imidazoline substituted in the 2-position and chosen from within the group formed by 1-(2-hydroxyethyl)-2-heptadecenyl imidazoline and l-(2-hydroxyethyl)-2-methyl imidazoline; and in a second stage the reaction of the product from the first stage on at least one polyamine complying with the general formula (IV): in which R³ and R⁵ in each case represents a hydrogen atom, D,E,F and G, which can be the same or different, in each case represents a divalent hydrocarbon group having 2 to 4 carbon atoms, a is an integer from 1 to 60 and b and c are equal to zero or a is an integer from 1 to 59, c is zero or an integer such that the sum a + c is 1 to 59 and b is a integer from 1 to 50, the sum a + b + c being in all cases an integer from 1 to 60.

4. Formulation according to claim 1, wherein the constituent (B) is chosen from within the group formed by the products resulting from the reaction of at least one succinic derivative chosen from within the group formed by alkenyl succinic or polyalkenyl succinic anhydrides of number average molecular weight 200 to 3000 on at least one amine of general formula (III), in which R³ and R⁴ in each case represents a hydrogen atom, Z represents a -NR⁵- group, in which R⁵ represents a hydrogen atom, p is equal to 2 and m is an integer from 1 to 5, said reaction being performed at a temperature of approximately 120°C to approximately 200°C with an amine to succinic derivative molar ratio of approximately 0.9:1 to approximately 1.2:1.

5. Formulation according to anyone of the claims 1 to 4, wherein the constituent (C) is a polyglycol having a polydispersity index of approximately 1 to approximately 1.25 and of general formula (V), in which each of the groups R independently represents a straight or branched alkylene group having 2 to 4 carbon atoms and preferably an ethylene or propylene group.

6. Use of an additive formulation according to any one of the claims 1 to 5 as an additive for a fuel based on hydrocarbons or a mixture of hydrocarbons and at least one oxygen compound chosen from within the group formed by alcohols and ethers.

7. Use of an additive formulation according to any one of the claims 1 to 5 as an additive for a fuel used in controled ignition engines.

8. Use according to claims 6 or 7, wherein 10 to 10,000 ppm by weight of the additive formulation is added to the fuel.

9. Use according to anyone of the claims 6 to 8, wherein the formulation comprises the constituents (A) and (B) in a (A)/(B) weight ratio of approximately 0.05:1 to approximately 2:1. the constituent (C) in a weight quantity such that the (B)/(C) weight ratio is approximately 0.1:1 to approximately 5:1.
